# EUROPÄISCHE PATENTSCHRIFT

(11) **EP 0 152 606 B1**
(45) Veröffentlichungstag und Bekanntmachung des Hinweises auf die Patenterteilung: **09.09.1987**
(21) Anmeldenummer: 84115754.8
(22) Anmeldetag: 18.12.1984
(51) Int. Cl.: H01H 1/02

(54) **Kontaktwerkstoff und Herstellung von Kontaktstücken**
Contact material and production of electric contacts
Matériau de contact et procédé de préparation de pièces de contact

(30) Priorität: 30.01.1984 DE 3403115; 30.07.1984 DE 3428070
(43) Veröffentlichungstag der Anmeldung: 28.08.1985
(73) Patentinhaber: SIEMENS AKTIENGESELLSCHAFT, 80333 München (DE)
(72) Erfinder: Grosse, Joachim, D-8520 Erlangen (DE); Tiefel, Günter, D-8510 Fürth (DE); Haufe, Wolfgang, D-8521 Hessdorf (DE)

## Beschreibung

Die Erfindung bezieht sich auf einen Kontaktwerkstoff, insbesondere für Kontaktstücke in Niederspannungsschaltgeräten, welcher aus Silber, Zinnoxid und weiteren Zusätzen besteht. Daneben bezieht sich die Erfindung auf ein Verfahren zum Fertigen von Kontaktstücken aus diesem Werkstoff.

Für Niederspannungsschaltgeräte der Energietechnik, z. B. in Schützen oder Selbstschaltern, haben sich in der Vergangenheit Kontaktwerkstoffe auf der Basis von Silbermetalloxiden (AgMeO). insbesondere AgCdO, als besonders vorteilhaft erwiesen. Da aber Cadmium bekanntermaßen zu den toxischen Schwermetallen zählt und beim Abbrand der Kontakstücke CdO auch an die nähere Umgebung abgegeben wird, sind seit einiger Zeit Bestrebungen im Gange, das CdO durch andere Metalloxide zu ersetzen. Diese Werkstoffe sollen einen ebenso kleinen Abbrand im Lichtbogen, sowie geringe Schweißkraft und insbesondere niedrige Erwärmung bei Dauerstromführung wie die bekannten AgCdO-Werkstoffe für Kontaktstücke aufweisen.

Es wurde bisher versucht, das Cadmium durch Zinn oder Zink zu ersetzen. Die bekannten Vorschläge mit AgSn0₂- und AgZnO-Kontaktwerkstoffen konnten jedoch insgesamt nicht die hochwertigen Eigenschaften von AgCdO-Kontaktstücken erreichen. Insbesondere bei AgSn0₂ als Alternativwerkstoff zu AgCdO hat sich gezeigt, daß dieser aufgrund der höheren thermischen Stabilität von Sno₂ nach Schaltbelastungen durch Bildung von Oxid-Deckschichten einen gegenüber AgCdO erhöhten Übergangswiderstand aufweist. Dadurch treten aber beim eingeschalteten, d. h. im stromführenden, Zustand des Schaltgerätes unzulässig hohe Temperaturen (Übertemperaturen) an den Kontaktstücken auf, die zu Schäden am Schaltgerät führen können. Dagegen weisen AgSn0₂-Kontakte gegenüber AgCdO einen geringeren Abbrand auf, was zu einer erhöhten Kontaktlebensdauer führt. Daher kann vorteilhaft die Größe der benötigten Kontaktstücke im Vergleich zu AgCdO verringert werden, wodurch eine nicht unerhebliche Silbereinsparung erzielt wird.

Aus der EP-B1-0 024 349 ist ein Werkstoff auf der Basis von AgSn0₂ bekannt, bei dem durch Zusatz von Wolframoxid (W0₃) die Übertemperatur gegenüber dem reinen AgSn0₂ gesenkt wird ; daneben wird mit der EP-B1-0 0 39 429 als weiterer Zusatz Wismutoxid (Bi₂0₃) vorgeschlagen, womit die Schweißkraft günstig beeinflußt werden soll, ohne den Kontaktwiderstand zu erhöhen.

Darüber hinaus wird in der EP-A1-0 056 857 ausgeführt, daß das Übertemperaturverhalten angeblich auch durch Molybdänoxid (Mo03) und/oder Germaniumoxid (Ge0₂) verbessert werden kann. Es hat sich jedoch gezeigt, daß der Zusatz von Mo03 das Abbrandverhalten von AgSn0₂ derart verschlechtert, daß die Kontaktlebensdauer weit unter die von AgCdO abfällt. Diese Nachteile treten zwar beim Einsatz von Ge0₂ nicht auf ; allerdings wird aufgrund des hohen Preises von Germaniumoxid, der ein Mehrfaches von dem des Silbers beträgt, das Kontaktstück deutlich teuerer. Damit wird der wirtschaftliche Vorteil bei Ei-nsatz von AgSn0₂, namlich einer Einsparung von Silber aufgrund des günstigen Abbrandverhaltens gegenüber AgCdO, weitgehend wieder aufgehoben.

Aufgabe der Erfindung ist es daher, einen elektrischen Kontaktwerkstoff auf der Basis von Silber und Zinnoxid zu entwickeln, bei dem durch Beimischung weiterer Zusätze speziell die Übertemperatur gegenüber dem bekannten AgSnOrWerkstoff gesenkt wird. Dabei soll weder die Kontaktlebensdauer entscheidend verringert noch der Werkstoff übermäßig verteuert werden.

Die Aufgabe wird erfindungsgemäß dadurch gelöst, daß der neue Werkstoff 5 bis 20 Masse% SnO₂, 0,1 bis 5 Masse% Ta₂0₅, 0,1 bis 5 Masse% CuO. 0,1 bis 5 Masse% Bi₂0₃ sowie als Rest Silber enthält. Gegebenenfalls können zusätzlich Wolfram oder sauerstoffhaltige Wolframverbindungen vorhanden sein, wobei der Anteil an Wolfram 0,05 bis 3 Masse% beträgt.

Die Erfindung zeigt insbesondere die vorteilhafte Eigenschaft des Tantaloxides in Verbindung mit Wismutoxid sowie vorgegebenen Mengen CuO und gegebenenfalls Wolfram bei Kontaktwerkstoffen auf Silber-Zinnoxid-Basis. Zwar wurde bereits mit der WO-A1-80/01434 vorgeschlagen, in Kontaktwerkstoffen auch Tantaloxid zu verwenden. Allerdings wird beim Stand der Technik das Tantal entweder als Cadmiumtantaloxid oder als Tantaloxid in Verbindung mit wenigstens Germanium eingesetzt. Aufgrund der günstigen Benetzungseigenschaften des Tantaloxids wird beim dortigen Werkstoff der Kontaktabbrand günstig beeinflußt. Nicht erkannt war bisher, daß Tantaloxid als Zusatz in Kontaktwerkstoffen auf Silber-Zinnoxid-Basis in Verbindung mit Wismutoxid verwendet werden kann.

Mit der Erfindung wurden nun Werkstoffe aufgefunden, die wenigstens die gleiche Lebensdauer wie ein AgCdO-Werkstoff und etwa die gleiche Lebensdauer wie ein AgSn0₂-Werkstoff mit W0₃-Zusatz haben. Überraschenderweise liegt aber beim erfindungsgemäßen Kontaktwerkstoff einerseits die Übertemperatur um bis zu etwa 20 % niedriger als bei AgSn0₂11,5 W0₃0.5 ; andererseits hat die Schweißkraft etwa vergleichbare Werte wie die von bekannten AgCdO-Werkstoffen. Je nach Anwendungsfall bzw. Schaltgerätetyp läßt sich nunmehr ein optimierter Kontaktwerkstoff mit niedriger Übertemperatur und trotzdem ausreichender Lebensdauer einsetzen.

Die erfindungsgemäßen Werkstoffe lassen sich nach bekannten pulvermetallurgischen Verfahren herstellen. Vorteilhafterweise wird zur Fertigung von Kontaktstücken der Werkstoff nach der Sinterung einem Strangpressen zu einem Band unterzogen, wodurch ein Richtgefüge entsteht. Bei aus diesem Band geschnittenen Kontaktstücken verläuft das Richtgefüge parallel zu den Längskanten, wobei die Kontaktstücke auf die Kontaktträger der herkömmlichen Schaltgeräte hart aufgelötet werden können. Anhand von Beispielen wird die Erfindung im einzelnen erläutert :

### Beispiel 1

Als Ausgangsmaterialien werden Pulver der Komponenten Ag, SnO₂, Ta₂0₅, CuO und Bi₂0₃ verwendet, wobei eine Zusammensetzung in Massenanteilen von 91,4 % Ag, 7,5 % Sn0₂, 0.5% Ta₂0₅, 0,3 % CuO und 0,3 % Bi₂0₃ gewählt wird.

Der Pulveransatz wird gemischt und anschließend pulvermetallurgischen Verfahrensschritten aus Pressen, Sintern und Nachpressen mit üblichen Drucken und Temperaturen unterzogen : Beispielsweise haben sich für das Pressen des Pulvers 200 MPa, für das Sintern 850-900°C bei einer Stunde an Luft und für das Nachpressen 600 MPa als geeignete Werte erwiesen. Aus dem Rohling wird durch Strangpressen bei 700°C ein Band als Halbzeug erzeugt, von dem Kontaktstücke mit kantenparallelem Richtgefüge abgetrennt werden können.

Die so gefertigten Kontaktstücke können direkt auf die Kontaktträger eines herkömmlichen Schaltgerätes hart aufgelötet werden.

### Beispiel 2

Es werden Pulver der Komponenten wie bei Beispiel 1 verwendet, wobei eine Zusammensetzung in Massenanteilen von 87,7 % Ag, 10,5 % Sn0₂, 0,8 % Ta₂0₅, 0,5 % CuO und 0,5 % Bi₂0₃ gewählt wird. Die weiteren Hergtellungsschritte entsprechen denen von Beispiel 1.

### Beispiel 3

Als Ausgangsmaterialien werden wiederum Pulver der Komponenten Ag, Sn0₂, Ta₂0₅, CuO. Bi₂0₃ und zusätzlich Pulver aus reinem Wolfram verwendet. Beispielsweise wird eine Mischung mit Massenanteilen von 91,7 % Ag, 7,0 % Sn0₂, 0,5 % Ta₂0₅, 0,3 % CuO, 0,3 % Bi₂0₃ und 0,2 % W gewählt. Der Pulveransatz wird gemischt und anschließend den üblichen pulvermetallurgischen Verfahrensschritten aus Pressen, Sintern und Nachpressen unterzogen. Aus dem Rohling wird durch Strangpressen ein Band als Halbzeug erzeugt, von dem Kontaktstücke mit kantenparallelem Richtgefüge abgetrennt werden können.

### Beispiel 4

Es werden Pulver der Komponenten wie bei Beispiel 3 verwendet, wobei jetzt eine Zusammensetzung in Massenanteilen mit 87,5 % Ag, 10,5 % Sn0₂, 0,8 % Ta₂0₅, 0,5 % CuO, 0,4 % Bi₂0₃ und 0,3 % W gewählt wird.

Aus diesen Werkstoffen gefertigte Kontaktstücke wurden auf die Kontaktträger eines herkömmlichen Schaltgerätes hart aufgelötet.

Die Kontaktstücke wurden solange beschaltet, bis die ursprüngliche Schaltfläche durch Lichtbogeneinwirkung überall umgeschmolzen war. Dazu waren einige tausend Schaltspiele notwendig. Unter der höchsten, für das Schaltgerät zulässigen Dauerstrombelastung wurde zunächst die Temperatur am beweglichen Schaltstück direkt unterhalb der Kontaktstücke gemessen. Es hat sich gezeigt, daß an dieser Stelle der Einfluß des Kontaktwerkstoffes am besten erfaßt werden kann.

Die oben beschriebenen Werkstoffe wurden einerseits mit einem AgCd012-Werkstoff und zusatzfreien AgSn0₂-Werkstoffen und andererseits mit dem aus der EP-B1-00 24 349 bekannten AgSn0₂ 11.5 W0₃-Werkstoff verglichen, der nach dem dort beschriebenen Verfahren hergestellt wurde. Die Ergebnisse sind in der Tabelle zusammengestellt. Aufgetragen und für die einzelnen Werkstoffe die Maximalwerte speziell der Klemmenübertemperaturen, die durch die Übertemperatur am Schaltstück entstehen, sowie die AC 4-Lebensdauerschaltzahlen.

### Diskussion

Wie aus der Tabelle ersichtlich, liegen die an den Anschlußklemmen gemessenen Übertemperaturen für den Vergleichswerkstoff AgSn0₂ 11.5 W0₃0,5 um 33 % höher als für AgCd012, während die reinen AgSn0₂-Werkstoffe um mehr als 44 % höher liegen. Es zeigt sich, daß die erfindungsgemäßen Werkstoffe Übertemperaturen aufweisen, die zwischen 7 und 23 % niedriger sind als die des Vergleichswerkstoffes AgSn0₂11,5 W0₃0.5 und damit günstigstenfalls bis an die Temperaturen von AgCdO heranreichen.

Aus dem direkten Vergleich mit AgSn0₂12 bzw. AgSn0₂8 kann, bezogen auf vergleichbaren Gesamtoxidgehalt, die temperatursenkende Wirkung der erfindungsgemäßen Zusätze ersehen werden. Auffällig ist, daß die erfindungsgemäßen Werkstoffe mit niedrigem Oxidgehalt ebenso wie die ohne Wolfram-Zusatz zu einer etwas niedrigeren Übertemperatur neigen. Aus dem Lebensdauervergleich ist zu ersehen, daß alle AgSn0₂-Werkstoffe trotz der Volumenreduzierung um ca. 20 % gegenüber AgCd012 eine höhere Schaltzahl erreichen. Dabei liegen die erfindungsgemässen Werkstoffe mit Wolframzusatz sogar noch über dem Vergleichswerkstoff AgSn0₂11,5 W0₃0,5, während die erfindungsgemäßen Werkstoffe ohne Wolfram vergleichbare Schaltzahlen wie die entsprechenden reinen AgSnO₂-Werkstoffe erreichen, sich jedoch durch das günstigste Übertemperaturverhalten aller untersuchten AgSn0₂-Werkstoffe (bei gleichem Oxidgehalt) auszeichnen.

Versuche mit wolframhaltigen AgSn0₂-Kontaktwerkstoffen in verschiedenen Schaltgeräten bestätigen zwar das günstige Lebensdauerverhalten im Allgemeinen, bei bestimmten Wechselstromschaltgeräten können jedoch Materialverlagerungen auftreten, die zu einem vorzeitigen Versagen des Schaltgerätes führen. Dabei wird Kontaktmaterial von dem einen Schaltstück auf das gegenüberliegende übertragen, so daß das materialabgebende Schaltstück die Lebensdauer des Schaltgerätes durch Durchschalten auf den Trägerwerkstoff vor Erreichen der vorgeschriebenen Schaltzahl begrenzt. Die Ursachen dieser Materialverlagerung sind bisher nicht bekannt, scheinen aber mit dem Zusatz von Wolfram oder sauerstoffhaltigen Wolframverbindungen im Zusammenhang zu stehen, da sie bei wolframfreien AgSn0₂-Werkstoffen bisher nicht auftraten. Aus diesen Gründen muß vor Einsatz der wolframhaltigen AgSn0₂-Werkstoffe zunächst das Verhalten bezüglich Materialverlagerung geprüft werden. Alternativ kann bei Auftreten der Materialverlagerung der erfindungsgemäße Werkstoff ohne Wolframzusatz als Ersatz für AgCdO eingesetzt werden, der bei einer Volumenreduzierung um ca. 20 % gegenüber AgCdO noch ein günstiges Abbrandverhalten aufweist.

Insgesamt weisen die erfindungsgemäßen Werkstoffe mit Wolframzusatz gegenüber AgSn0₂11,5 W0₃0,5 eine höhere Lebensdauer bei niedrigerer Übertemperatur auf, während sich die erfindungsgemäßen Werkstoffe ohne Wolfram durch fehlende Materialverlagerung, sehr günstige Übertemperatur und gegenüber AgCdO höhere Lebensdauer auszeichnen, die jedoch nicht ganz die Werte von Agsn0₂11,5 W0₃0.5 erreicht.

Es kann also belegt werden, daß die Mittelwerte der bei den erfindungsgemäßen Werkstoffen gemessenen Temperaturen erheblich unterhalb der Meßwerte beim AgSn0₂11,5 W0₃0.5-Werkstoff liegen. Dieses Ergebnis ist umso überraschender, da nunmehr die bisher als unvermeidbar erachteten Materialwanderungen besser beherrscht werden können. Die Schweißkraft ergab bei allen Werkstoffen Werte in gleicher Größenordnung wie beim früher verwendeten AgCdO-Werkstoff.

In weiteren Beispielen kann die prozentuale Zusammensetzung des Werkstoffes mit der speziellen Oxidkombination Sn0₂, Ta₂0₅, CuO und Bi₂0₃ sowie gegebenenfalls W weiter variiert werden. Insbesondere können die prozentualen Verteilungen neben Silber bei 8 bis 14 Masse% Sn0₂, 0.2 bis 1,5 Masse% Ta₂0₅, 0,2 bis 1,5 Masse% CuO. 0,1 bis 1,2 Masse% Bi₂0₃ und gegebenenfalls 0.05 bis 1 Masse% Wolfram liegen. Zu letzterem hat sich gezeigt, daß das Wolfram entweder als Reinwolfram oder als Wolframoxid (W0₃) bzw. andere sauerstoffhaltige Wolframverbindungen zugesetzt werden kann, ohne daß die Eigenschaften des Kontaktwerkstoffes beeinträchtigt werden.

Das überraschende Auftreten einer Verringerung der Übertemperatur am Kontaktstück bei Verwendung von Tantaloxid hat sich auch gezeigt bei Werkstoffen, die neben Silber 5 bis 20 Masse% Sn0₂, 0,1 bis 5 Masse% Ta₂0₅, 0,1 bis 5 Masse% CuO, 0,1 bis 5 Masse% Bi₂0₃ und gegebenenfalls 0,05 bis 3 Masse% W enthält.

Bei den erfindungsgemäßen Werkstoffen ist vorteilhaft, daß die Materialkosten der einzelnen Zusatzkomponenten gegenüber dem bisher als besonders günstig herausgestellten Ge0₂ nur etwa 40 % betragen. Damit läßt sich das Ziel der Erfindung, einen preisgünstigen Kontaktwerkstoff.mit günstigem Temperaturverhalten zu schaffen, erreichen. Insgesamt lassen sich nunmehr geeignete Kontaktstücke für Schaltgeräte erzeugen.

### (Siehe Tabelle Seite 5 f.)

## Patentansprüche

1. Kontaktwerkstoff, insbesondere für Kontaktstücke in Niederspannungsschaltgeräten. welcher aus Silber, Zinnoxid und weiteren Zusätzen besteht, dadurch gekennzeichnet, daß er außer Silber 5 bis 20 % SnO₂, 0,1 bis 5 Masse% Ta₂0₅, 0.1 bis 5-Masse% CuO. 0,1 bis 5 Masse% Bi₂0₃ enthält.

2. Kontaktwerkstoff nach Anspruch 1, dadurch gekennzeichnet, daß zusätzlich Wolfram oder sauerstoffhaltige Wolframverbindungen vorhanden sind, wobei der Wolframanteil 0.05 bis 3 Masse% beträgt.

3. Kontaktwerkstoff nach Anspruch 1, dadurch gekennzeichnet, daß er außer Silber 7 bis 14 Masse% Sn0₂. 0,2 bis 1,5 Masse% Ta₂0₅,0,2 bis 1,5 Masse% CuO. 0,1 bis 1,2 Masse% Bi₂0₃ enthält.

4. Kontaktwerkstoff nach Anspruch 2 und 3, dadurch gekennzeichnet, daß der Wolframanteil 0.05 bis 1 Masse% enthält.

5. Kontaktwerkstoff nach Anspruch 3, dadurch gekennzeichnet, daß er 7,5 Masse% Sn0₂,0,5 Masse% Ta₂0₅ 0,3 Masse% CuO, 0,3 Masse% Bi₂0₃ und als Rest Silber enthält.

6. Kontaktwerkstoff nach Anspruch 3, dadurch gekennzeichnet, daß er 10,5 Massen% Sn0₂, 0,8 Massen% Ta₂0₅ 0,5 % CuO, 0,5 Massen% Bi₂0₃ und als Rest Silber enthält.

7. Kontaktwerkstoff nach Anspruch 2 und 3, dadurch gekennzeichnet, daß er 7,0 % SnO₂, 0.5 % Ta₂0₅, 0,5 % CuO. 0,3 % Bi₂0₃, 0,2 % W und als Rest Silber enthält.

8. Kontaktwerkstoff nach Anspruch 3, dadurch gekennzeichnet, daß er 10,5 Masse% Sn0₂, 0,8 Masse% Ta₂0₅, 0,5 Masse% CuO. 0,4 Masse% Bi₂0₃, 0,3 Masse% W und als Rest Silber enthält.

9. Kontaktwerkstoff nach Anspruch 2, dadurch gekennzeichnet, daß die sauerstoffhaltige Wolframverbindung ein Oxid (W0₃) ist.

10. Verfahren zum Fertigen von Kontaktstücken aus einem Kontaktwerkstoff gemäß Anspruch 1 oder einem der Ansprüche 2 bis 9, dadurch gekennzeichnet, daß der Werkstoff nach Mischen der einzelnen Komponenten zu einem Pulveransatz durch Pressen, Sintern sowie Nachpressen hergestellt wird und daß anschließend durch Strangpressen als Halbzeug ein Band mit Richtgefüge erzeugt wird, von dem Kontaktstücke derart abgetrennt werden, so daß das Richtgefüge parallel zu den Längskanten des Kontaktstückes verläuft.

11. Verfahren nach Anspruch 10, dadurch gekennzeichnet, daß dem Pulveransatz das Wolfram als Wolframpulver zugesetzt wird.

12. Verfahren nach Anspruch 10, dadurch gekennzeichnet, daß dem Pulveransatz das Wolfram als Wolframoxidpulver (W0₃) zugesetzt wird.

## Claims

1. Contact material, in particular but not exclusively for contact elements in low-voltage switchgear, which consists of silver, tin oxide and further additives, characterised in that in addition to silver, it contains 5 to 20 % Sn0₂, 0.1 to 5 weight percent Ta₂0₅, 0.1 to 5 weight percent CuO, and 0.1 to 5 weight percent Bi₂0₃.

2. A contact material as claimed in Claim 1, characterised in that tungsten or oxygen-containing tungsten compounds are additionally provided, the tungsten component being from 0.05 to 3 weight percent.

3. A contact material as claimed in Claim 1, characterised in that in addition to silver, it contains 7 to 14 weight percent Sn0_{2'} 0.2 to 1.5 weight percent Ta₂0₅, 0.2 to 1.5 weight percent CuO. and 0.1 to 1.2 weight percent Bi₂0₃.

4. A contact material as claimed in Claim 2 and 3, characterised in that the tungsten component contains 0.05 to 1 weight percent.

5. A contact material as claimed in Claim 3, characterised in that it contains 7.5 weight percent Sn0₂, 0.5 weight percent Ta₂0ₛ, 0.3 weight percent CuO, 0.3 weight percent Bi₂0₃, the remainder being silver.

6. A contact material as claimed in Claim 3, characterised in that it contains 10.5 weight percent Sn0₂, 0.8 weight percent Ta₂0₅, 0.5 percent CuO, 0.5 weight percent Bi₂0₃, the remainder being silver.

7. A contact material as claimed in Claim 2 and 3, characterised in that it contains 7.0 percent Sno₂, 0.5 percent Ta₂0₅, 0.5 percent CuO, 0.3 percent Bi₂0₃, 0.2 percent W, the remainder being silver.

8. A contact material as claimed in Claim 3, characterised in that it contains 10.5 weight percent Sn0₂, 0.8 weight percent Ta₂0₅, 0.5 weight percent CuO, 0.4 weight percent Bi₂0₃, 0.3 weight percent W, the remainder being silver.

9. A contact material as claimed in Claim 2, characterised in that the oxygen-containing tungsten compound is an oxide (W0₃).

10. A process for the production of contact elements from a contact material as claimed in Claim 1 or one of Claims 2 to 9. characterised in that when the individual components have been mixed to form a powder mixture, the material is produced by compression, sintering and re-compression ; and that a strip having an orientated structure is then produced by extrusion as a semi-finished product, and contact elements are separated from the strip in such manner that the orientated structure extends parallel to the longitudinal edges of the contact element.

11. A process as claimed in Claim 10, characterised in that the tungsten is added to the powder mixture in the form of tungsten powder.

12. A process as claimed in Claim 10, characterised in that the tungsten is added to the powder mixture in the form of tungsten oxide powder (WO₃). ,

## Revendications

1. Matériau de contact, en particulier pour plots de contact d'appareils d'interruption basse tension, qui est constitué d'argent, oxyde d'étain et d'autres additifs, caractérisé en ce qu'il contient, outre l'argent, 5 à 20 % en masse de Sn0₂, 0,1 à 5 % en masse de Ta₂0₅, 0,1 à 5 % en masse de CuO, 0,1 à 5 % en masse de Bi₂0₃.

2. Matériau selon la revendication 1, caractérisé en ce qu'il contient, en plus, du tungstène ou des composés de tungstène contenant de l'oxygène, la fraction de tungstène étant de 0.05 à 3 % en masse.

3. Matériau selon la revendication 1, caractérisé en ce qu'il contient, outre l'argent, 7 à 14 % en masse de SnO₂, 0,2 à 1,5 % en masse de Ta₂0₅, 0,2 à 1,5 % en masse de CuO, 0,1 à 1,2 % en masse de Bi₂⁰₃.

4. Matériau selon les revendications 2 et 3, caractérisé en ce que la fraction de tungstène représente 0,05 à 1 % en masse.

5. Matériau selon la revendication 3, caractérisé en ce qu'il contient 7,5 % en masse de Sn0₂, 0,5 % en masse de T₂0₅, 0,3 % en masse de CuO, 0,3 % en masse de Bi₂0₃ et le reste argent.

6. Matériau selon la revendication 3, caractérisé en ce qu'il contient 10.5 % en masse de Sn0₂, 0.8 % en masse de Ta₂0₅, 0,5 % en masse de CuO, 0,5 % en masse de Bi₂0₃ et le reste argent.

7. Matériau selon les revendications 2 et 3, caractérisé en ce qu'il contient 7,0 % SnO₂, 0,5 % Ta₂0₅, 0.5 % CuO, 0.3 % Bi_{z}0₃, 0,2 % W et le reste argent.

8. Matériau selon la revendication 3, caractérisé en ce qu'il contient 10,5 % en masse de Sn0₂. 0,8 % en masse de Ta₂O₅, 0,5 % en masse de CuO. 0.4 % en masse de Bi₂0₃, 0,3 % en masse de W et le reste argent.

9. Matériau selon la revendication 2, caractérisé en ce que le composé de tungstène contenant de l'oxygène est un oxyde (W0₃).

10. Procédé pour fabriquer des plots de contact d'un matériau de contact selon la revendication 1 ou une des revendications 2 à 9, caractérisé en ce que, après mélange des différents constituants en une préparation de poudres, on produit le matériau par compression, frittage et recompression et que, ensuite, on crée, par extrusion un demi-produit sous forme d'une bande avec une structure orientée, dont on sépare des plots de contact, de manière que la structure orientée s'étende parallèlement aux arêtes longitudinales du plot de contact.

11. Procédé selon la revendication 10, caractérisé en ce que l'on ajoute le tungstène à la préparation de poudres sous forme d'une poudre de tungstène.

12. Procédé selon la revendication 10, caractérisé en ce que l'on ajoute le tungstène à la préparation de poudres sous forme d'une poudre d'oxyde de tungstène (W0₃).
